# FASCICULE DE BREVET EUROPEEN

(11) **EP 0 368 753 B1**
(45) Date de publication et mention de la délivrance du brevet: **26.05.1993**
(21) Numéro de dépôt: 89403069.1
(22) Date de dépôt: 08.11.1989
(51) Int. Cl.: C25D 15/00, C25D 13/02

(54) **Dépôt électrophorétique anti-usure du type métallo-céramique consolidé par nickelage électrolytique**
Elektrophoretischer verschleissfester metallkeramischer Überzug, verfestigt durch elektrolytische Vernickelung
Electrophoretic wear-resistant metal-ceramic coating consolidated by electrolytic nickel plating

(30) Priorité: 09.11.1988 FR 8814607
(43) Date de publication de la demande: 16.05.1990
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Descamp, Martine, F-94800 Villejuif (FR); Honnorat, Yves Christian Louis Alain, F-91400 Orsay (FR); Ruimi, Michel Meyer, F-75019 Paris (FR)
(74) Mandataire: Moinat, François

(56) Documents cités:
- CHEMICAL ABSTRACTS, vol. 89, no. 16, octobre 1978, page 538, résumé no. 137652w, Columbus, Ohio, US; JP-A-78 46 441 (SUZUKI MOTOR CO. LTD) 26-04-1978

## Description

La présente invention concerne des pièces de moteur en acier ou en superalliage comportant un revêtement évitant l'usure en frottement alterné à température moyenne, c'est à dire voisine de 700°C, ainsi que le procédé d'obtention de tels revêtements.

Dans les turbomachines par exemple, notamment celles destinées à l'aviation, un certain nombre de pièces soumises à des températures de 400° à 800° subissent des frottements alternés contre lesquels elles doivent être protégées.

Des exemples peuvent être donnés dans les frottements entre les éléments suivants :
- centrage d'un diffuseur d'entrée de chambre de combustion sur l'étage de compresseur qui le précède ;
- appuis d'une plate-forme intérieure amont de distributeur de turbine haute pression sur la bride aval d'une chambre de combustion ;
- positionnement de la plate-forme supérieure d'un distributeur de turbine haute pression sur les brides avant et arrière du carter de turbine haute pression ;
- bride de fixation des secteurs de turbine sur le carter de turbine HP (haute pression).
- centrages du cone d'échappement sur le carter de sortie de turbine.

On a essayé en ces divers endroits de réaliser un revêtement qui permette de compenser des usures et de fournir une couche dure anti-usure. Pour ce faire, on a effectué sur ces endroits un dépôt électrolytique localisé de cobalt avec une phase d'oxyde de chrome Cr₂O₃ dans le bain de cobalt. On a toutefois constaté que si ce type de revêtement est efficace dans les deux premiers cas cités plus haut, il ne l'est pas du tout dans les trois derniers cas où l'on remarque des usures et des écaillages, voire le décollement du revêtement.

On a pu corréler ces constatations avec les températures que subissent les différentes zones et l'on a constaté que les revêtements électrolytiques de cobalt avec une phase dispersée de l'oxyde de chrome n'avaient un bon comportement qu'au dessous d'une température de 700°C en continu et que au delà des écaillages se produisaient.

L'invention a pour but de résoudre ce problème pour fournir un revêtement anti-usure qui reste efficace au delà de 700°C en continu.

Pour celà, on a pensé selon l'invention à effectuer un dépôt métallique du type M Cr Al Y où M est choisi dans le groupe formé par Ni, Co, Fe ou un mélange de ceux ci avec adjonction éventuelle de Ta et dans lequel on a dispersé des particules céramiques choisies dans le groupe formé par les oxydes, les carbures, les nitrures et les borures. Ce type de revêtement peut être réalisé par dépôt électrophorétique mais il est nécessaire pour le rendre adhérent au substrat d'augmenter la proportion de nickel dans le dépôt. On a donc pensé, selon l'invention,à consolider ce dépôt par adjonction de nickel par voie électrolytique puis de traiter thermiquement celui-ci à température relativement basse, de façon à le détensionner.
Les procédés de nickelage électrolytique les plus communément utilisés sont généralement réalisés dans des bains acides contenant du sulfamate de nickel. Toutefois on a constaté lors des étapes de nickelages électrolytiques en bain sulfamate effectués sur un dépôt électrophorétique composite du type M Cr Al Y plus céramique, que la couche électrophorétique était systématiquement détruite. La cause semble provenir de l'acidité des bains (pH inférieur à 4) qui crée une réaction chimique entre la solution acide et la poudre.

Par contre, si on désire utiliser un bain de nickelage à PH voisin de 7, on est confronté à un autre problème tenant au mauvais rendement cathodique dû essentiellement à l'instabilité du bain provenant de la précipitation, à pH égal à 5,5, des sels de nickel sous forme d'hydroxyde Ni (OH)₂.

Une autre difficulté de ces dépôts métallocéramiques consolidés par nickelage provient du fait que pour obtenir une couche suffisamment résistante, on est tenté d'effectuer un dépôt électrophorétique de poudre métallique de forte épaisseur. Or quelle que soit la nature du bain de nickel utilisé, les dépôts de forte épaisseur (supérieure à 40 microns) ont tendance à mal se comporter au nickelage.
Par contre, on a constaté qu'il était plus aisé de nickeler des dépôts électrophorétiques de faible épaisseur, l'intensité et la tension restant constante tout au long de l'opération.
En effet, on réalise le nickelage électrolytique à densité de courant (ddc) constante, mais la fragilité mécanique des couches épaisses du dépôt électrophorétique initial et leur résistance électrique font qu'on observe des phénomènes de claquage (mécanique et électrique), et donc des courts circuits si on choisit de travailler à une ddc trop élevée.
L'invention consistant à réaliser un dépôt métallocéramique électrophorétique consolidé par nickelage électrolytique est permise notamment par le choix judicieux des paramètres des opérations successives d'électrophorèse et de nickelage électrolytique ainsi que par le choix qui a été effectué de réaliser, entre l'électrophorèse et un nickelage électrolytique en milieu acide, un prénickelage électrolytique en milieu proche de la neutralité afin de créer dans le dépôt électrophorétique un film de nickel qui amorce la consolidation sans l'endommager et sert de base d'accrochage pour le nickel déposé ensuite en milieu acide.
L'invention a donc pour objet une pièce de moteur en acier ou en superalliage comportant un revêtement de protection anti-usure en frottement alterné à température moyenne caractérisé en ce que ledit revêtement protecteur est constitué d'une structure métallocéramique formée à partir d'un superalliage base cobalt du type KC25NW ou d'un mélange de poudres métalliques du type M Cr AI Y où M désigne un métal choisi dans le groupe formé par Ni, Co, Fe ou un mélange de ceux-ci avec adjonction éventuelle de Ta et de poudres céramiques choisies dans le groupe formé par les oxydes notamment du type Al₂ O₃ ou Cr₂ O₃, les carbures notamment du type SiC ou Cr₃ C₂, les nitrures notamment du type BN ou TiN et les borures notamment TiB₂, ladite structure métallo-céramique étant obtenue par dépôt électrophorétique et étant consolidée et liée au substrat par nickelage électrolytique et traitement thermique de détensionnement à température inférieure à 700°C.
L'invention a également pour objet un procédé de réalisation d'un revêtement de protection anti-usure en frottement alterné à sec de température moyenne sur une pièce de moteur en acier ou en superalliage, notamment à base nickel qui comporte les étapes suivantes :
a) Dépôt électrophorétique d'une structure métallocéramique composée d'un mélange de 85% à 50% en masse de poudre métallique et de 15 % à 50 % de poudre céramique, mélange dans lequel la poudre métallique est du type M Cr Al Y où M désigne un métal choisi dans le groupe formé par Ni, Co, Fe ou un mélange de ceux-ci avec adjonction éventuelle de Ta et dans lequel la poudre céramique est choisie dans le groupe formé par les carbures, les oxydes, les nitrures et les borures.
b) prénickelage électrolytique dans un bain d'électrolyse à pH compris entre 6 et 8 ;
c) nickelage électrolytique dans un bain acide de type sulfamate.

Selon l'invention, la durée de l'étape a) est comprise entre 5 et 60 secondes pour obtenir un dépôt électrophorétique d'une épaisseur comprise entre 10 et 40 microns suivant la granulométrie des poudres employées.

Selon une autre caractéristique de l'invention, l'étape b) de prénickelage électrolytique est effectuée dans un bain d'électrolyte contenant du lactate d'ammonium et ayant son pH maintenu entre 6,8 et 7 par adjonction de soude.

L'invention a également pour objet un procédé de réalisation de revêtement protecteur tel que défini plus haut dans lequel, pour obtenir une épaisseur importante du dépôt, par exemple 100 microns, on réalise le dépôt par empilage de couches, c'est à dire dans lequel on renouvelle la série des opérations :
a) dépôt électrophorétique M-Cr Al Y + céramique de faible épaisseur ;
b) prénickelage en milieu neutre ;
c) nickelage en milieu acide ;

soit avec un traitement de détensionnement après chaque nickelage, soit avec un seul traitement thermique de détensionnement après le dernier nickelage, et ce, aussi longtemps que l'on n'a pas atteint l'épaisseur cherchée, alors que les connaissances antérieures de l'homme de l'art auraient poussé à réaliser en une seule fois ledit procédé conforme à l'invention exposé ci-dessus, à savoir effectuer un dépôt électrophorétique M-Cr Al Y + céramique de la bonne épaisseur, suivi des opérations de prénickelage, de nickelage et de détensionnement, ce qui aurait conduit aux difficultés de nickelage dont il a été question plus haut.
L'invention a également pour objet un procédé dans lequel, avant l'étape de dépôt métallocéramique électrophorétique, on réalise une étape de prénickelage et une étape de nickelage.
D'autres caractéristiques du revêtement protecteur selon l'invention et de son procédé d'obtention seront explicitées en regard des figures annexées et du complément de description ci-dessous exposé :
- Les figures 1 à 3 sont des photomicrographies après attaque micrographique dans un bain contenant HF 15%, HNO₃ 15%, H₂O 70%, respectivement à GX100, GX500, GX500 d'une coupe d'un revêtement selon un premier exemple où le mélange métallocéramique est un Co Ni Cr AI Y Ta + 20% Al₂ 0₃ de granulométrie inférieure à 25 microns. (Echantillon 325).
- Les figures 4 à 6 sont des photomicrographies à GX100, GX500, GX500 similaires pour le revêtement selon l'exemple 2 (Echantillon 331),i.e: Co Ni Cr Al Y Ta de granulométrie inférieure à 25 microns + 20 % Cr₃ C₂ de granulométrie inférieure à 45 microns.
- Les figures 7 à 9 sont des photomicrographies similaires à GX100, GX200, GX500 pour le revêtement selon l'exemple 3 (Echantillon 281).
   Les figures 10 à 12 sont des photomicrographies à GX100, GX500 et GX1000 du revêtement selon le quatrième exemple (échantillon 285), i.e: Co Ni Cr Al Y Ta de granulométrie inférieure à 25 microns + 20 % Ti B₂ de granulométrie inférieure à 4 microns.
- Les figures 13 à 15 sont des photos similaires à GX100 et GX500 du revêtement selon l'exemple 5 (échantillon 469), i.e: KC 25NW- + 20 %- Al₂ 0₃ les deux poudres ayant une granulométrie inférieure à 25 microns.
- Les figures 16 et 17 sont des photos à GX200 et GX500 de revêtement selon l'exemple 6, i.e: Co Ni Cr Al Y Ta + 20% Al₂O₃ de granulométrie inférieure à 25 microns avec sous-couche de nickel électrolytique.
- Les figures 18 et 19 sont des photos à GX200 et GX500 du revêtement selon l'exemple 7 (échantillon 328), i.e Co Ni Cr Al Y Ta + 30% Al₂ O₃ avec sous-couche de nickel électrolytique.
- Les figures suivantes 20 à 23 sont des photomicrographies de résultats d'essais de quadrillages, les photos indicées (a) sont à GX 25, celles indicées (b) à GX 200, et celles indicées (C) à GX 1000.
- Les photos 20a, 20b, 20c sont celles de l'échantillon 326 (exemple 1 mono-empilage)
- Les photos 21a, 21b, 21c sont celles de l'échantillon 333 (Exemple 2 mono-empilage)
- Les photos 22a, 22b, 22c sont celle de l'échantillon 325 (exemple 1, double empilage)
- Les photos 23a, 23b, 23c sont celles de l'échantillon 331 (exemple 2, double empilage)
- La figure 24 montre le principe de l'appareillage d'essai de frottement alterné à sec sur des éprouvettes dont la forme est représentée aux figures 25a, 25b et 25c.
- La figure 26 est une courbe théorique indiquant le volume usé en fonction du temps.
- La figure 27 est un graphique comparatif du volume usé en rodage comparant les revêtements selon l'invention à trois autres revêtements déja connus.

De nombreux essais dans différentes conditions opératoires ont été réalisés, avec un processus général commun. Des éprouvettes constituées de plaques de ldm2 d'alliage Z12 C13 - Norme AFNOR (désignation commercial :AISI 410) dont la composition pondérale est la suivante :
Base Fe, 0,12 % C, 13 % Cr
sont utilisées pour réaliser un revêtement protecteur selon l'invention.

Après une préparation de type connu comportant un polissage et un nettoyage, les éprouvettes sont montées en position cathodique dans un dispositif de type connu permettant un dépôt électrophorétique. Dans tous les cas expérimentés, le bain utilisé est à base d'isopropanol/nitrométhane avec pour électrolyte un sel métallique ou organométallique soluble.

Le mélange métallocéramique à déposer est constitué dans les exemples suivants de 80% en poids de superalliage base cobalt ou de poudre de type M-Cr Al Y et de 20 % en poids de poudre céramique.

Dans le cas du superalliage base cobalt (échantillon N° 469), on a utilisé le KC25NW (Norme AFNOR), commercialisé sous la dénomination commerciale HS 31, dont la composition pondérale est Co: Base ; Cr 24 à 26 % ; Ni 10 à 12 % ; W 7 à 9 %.

Dans le cas de la poudre M-Cr Al Y (échantillons N° 281, 285, 286, 325, 328, 331), on a utilisé celle commercialisée sous la dénomination AMDRY 67, dont la composition pondérale est :
Co: base; Cr: 23 à 25% ; Ni: 8,5 à 11% ; Al : 6 à 8 % ; Ta: 4 à 6 % ; Y: 0,4 à 0,8 %.

Après mélange dans les proportions indiquées plus haut avec 20 % de poudre céramique, le mélange métallocéramique a alors pour composition pondérale dans l'exemple :
Co: 35,69 % ; céramique : 20 %; Cr : 19,37 % : Ni : 8,65 ;
Al : 8,06 % ; Ta : 7,84 % ; Y 0,39 % ;
Les unités courantes de mesure suivantes seront utilisées avec les équivalences ci-après :
- 1 mm: = 10⁻³ m
- 1 µm: = 1 micron = 10⁻⁶ m ;
- g: = 10⁻³ kg ;
- l: = 10⁻³ m³ ;
- daN: = 10 N
- dm²: = 10⁻² m² ;
- d.d.c.: = densité de courant ;
- 1 mn: = 60s.

Diverses concentrations de mélange métallocéramique entre 40g/l et 100g/l ont été testées et de bons résultats ont été obtenus pour une concentration de 60g/l.

Les conditions de dépôt étaient les suivantes :
U : 500 V, durée comprise entre 5 et 60 secondes sous agitation magnétique.

Après ce dépôt électrophorétique, les éprouvettes sont placées dans une cuve à électrolyse où elles ont subi un prénickelage dans un bain proche de la neutralité constitué de :
- NiSO₄ 70g/l
- H₃ BO₃ 15g/l
- NH₄Cl 15g/l
- Lactate d'ammonium 10g/l (8,5 ml/l) sous les conditions opératoires suivantes :
- pH maintenu entre 6,8 et 7 par adjonction de NaOH ;
- ddc comprise entre 0,2 et 0,5 A/dm² ;
- température comprise entre 20° et 30°C :
- anodes en nickel pur ;
- durée comprise entre 10 minutes et 30 minutes.

Les éprouvettes subissent ensuite un nickelage en milieu acide (pH voisin de 4) dans les conditions suivantes :
- bain constitué de 75 g/l de Ni métal sous forme de sulfamate de Ni, 18g/l de chlorure de nickel Ni Cl₂, 6H₂O, 35g/l H₃ BO₃ et un agent mouillant ;
- d.d.c. comprise entre 0,5 et 1 A/dm² ;
- durée comprise entre 10 et 60 mn ;
- température ciomprise entre 20° et 50°C.

Les éprouvettes subissent enfin un traitement de détensionnement du nickel, à 600°C sous vide durant 4 heures.

En suivant ce cadre général, on a fait varier les paramètres suivants :
- nature de la poudre céramique : SiC, Cr₃ C₂, Al₂0₃, BN, TiN
- granulométrie des poudres : une première campagne d'essais a été réalisée avec des poudres de diamètre compris entre 40 et 50 microns, et une seconde campagne d'essais avec des poudres de diamètre inférieur à 25 microns.
- température lors des étapes de prénickelage et de nickelage.
- couples ddc/durée pour chacune des opérations de prénickelage et de nickelage.

Le tableau 1 (présenté à la fin de la description) résume les différentes conditions opératoires essayées lors des opérations de prénickelage et de nickelage. Dans chaque cas, deux ou trois empilages (comprenant chacun un dépôt électrophorétique, un prénicklage en bain proche de la neutralité et un nickelage en bain acide) ont été réalisés.

### Premier exemple (échantillons 325 et 326)

Un dépôt électrophorétique d'un mélange de poudres Co Ni Cr Al Y Ta plus 20% en poids d'alumine Al₂O₃, chaque poudre ayant une granulométrie inférieure à 25 microns, est effectué sur un substrat en Z 12 C 13 de la façon indiquée plus haut.

Le prénickelage en bain proche de la neutralité, au lactate d'ammonium est réalisé à 30°C pendant 20mn sous une d.d.c. de 0,1 A/dm².

Afin d'obtenir un pourcentage de nickel par couche important, le nickelage en bain sulfamate est effectué pendant une durée de 60 mn. Il est séparé en deux étapes ayant des paramètres (température et d.d.c.) différents. Ainsi, dans une première étape (C1) la température est de 30°C et la d.d.c. de 0,5 A/dm².
Dans une seconde étape (C2), la température du bain est portée à 50°C et la d.d.c. à 1A/dm².
Pour l'échantillon 325, deux empilements consécutifs comportant chacun un dépôt électrophorétique métallocéramique, un prénickelage et un nickelage tels que ci-dessus décrits, sont réalisés puis un traitement de détensionnement du nickel à 600°C sous vide pendant 4h est réalisé.

Dans les conditions ci-dessus mentionnées, on constate après analyse (voir tableau 1) que la composition finale du revêtement est un alliage comprenant environ 50% de poudre métallocéramique et 50% de nickel électrolytique.

La figure 1 montre que le revêtement est uniforme et que son épaisseur varie de 35 à 50 microns. La photo de la figure 2, à un grossissement supérieur, effectuée sur une zone d'épaisseur moyenne de 35 microns montre une bonne répartition des particules d'alumine dans le nickel électrolytique. La figure de la figure 3, au même grossissement, effectuée sur une zone d'épaisseur 50 microns montre elle aussi la bonne répartition des particules métallique et céramique dans l'épaisseur du revêtement.

L'échantillon 326 a reçu un seul empilement et sera utilisé pour des essais comparatifs de tenue au quadrillage.

### Second exemple (échantillon 331 et 333)

La poudre métallique utilisée ici est identique à celle de l'exemple et de même granulométrie. La poudre céramique est un carbure de chrome Cr₃ C₂ de granulométrie comprise entre 20 et 45 microns (20% en poids du mélange).
Les conditions opératoires sont les mêmes que dans l'exemple précédent. On constate qu'après deux empilages, (échantillon 331), on obtient (figure 4) un revêtement homogène d'épaisseur comprise entre 40 et 70 microns. Les photos des figures 5 et 6 montrent que l'interface substrat/alliage métallo-céramique est chimiquement sain tout comme dans l'exemple précédent (figures 2 et 3) mais présente quelques pores, de même qu'au sein de l'alliage constitué, un certain nombre de pores ne sont pas comblés lors du nickelage. La répartition des particules de M-Cr Al Y et de carbure de chrome dans l'alliage métallocéramique est régulière et homogène.

L'échantillon 333, revêtu d'un seul empilage sera utilisé pour des essais comparatifs de tenue au quadrillage.

### Troisième exemple (échantillon 281)

La même poudre Co Ni Cr AI Y Ta est utilisée, à laquelle est incorporé 20% en poids de nitrure de bore BN, celui-ci ayant une granulométrie comprise entre 30 et 60 microns.

Trois empilages sont réalisés successivement dans les conditions opératoires suivantes :
- dépôt électrophorétique du mélange métallocéramique ;
- prénickelage (b) à 30°C pendant 30 mn sous 0,1 A/dm² ;
- nickelage (c) en deux étapes :
- C1 à 50°C pendant 30mn sous 0,5 A/dm² ;
- C2 à 50°C pendant 45 mn sous 1A ;

Après détentionnement à 600°C pendant 4 heures sous vide, le nouvel alliage constitué comporte 49% de mélange Co Ni Cr Al Y Ta - BN et 51 % de nickel électrolytique. La couche de revêtement anti-usure (figure 7) est d'épaisseur homogène comprise entre 60 et 70 microns.

Les grains de BN plus gros que ceux du M-Cr Al Y sont néanmoins répartis régulièrement dans la couche et le nickel a diffusé de façon homogène vers le substrat.

### Quatrième exemple (échantiilon 285)

La même poudre Co Ni Cr Al Y Ta est utilisée à laquelle est mélangé 20% en poids de diborure de titane TiB₂, celui-ci ayant une granulométrie inférieure à 4 microns. Trois empilages sont réalisés dans des conditions opératoires strictement identiques à celles de l'exemple précédent.

Le nouvel alliage constitué comporte un peu plus de 50 % de M Cr Al Y Ta - Ti B₂ et un peu moins de 50 % de nickel électrolytique. L'épaisseur de la couche anti-usure (figure 10) est constante sur toute la surface de l'échantillon, proche de 54 microns. Les particules de diborure de titane de très faible granulométrie sont particulièrement bien répartis ainsi que les grains de M - Cr Al Y Ta au milieu du nickel électrolytique.

### Cinquième exemple (échantillon 469)

Au lieu d'utiliser comme poudre métallique la poudre M Cr Al Y précédente, on utilise le superalliage base cobalt KC25NW (nom commercial HS31) sous une granulométrie inférieure à 25 microns.

On y ajoute 20% en poids d'alumine Al₂ O₃ de granulométrie inférieure à 25 microns.

Les conditions opératoires de dépôt électrophorétique, de prénickelage, de nickelage et de détensionnement sont identiques à celles des exemples 3 et 4.

Après trois empilages successifs et détensionnement, les figures 13 à 15 montrent également la régularité de l'épaisseur du dépôt comprise entre 70 et 80 microns et la répartition homogène des particules d'HS®31 et d'alumine dans le nickel électrolytique.

### Sixième exemple (Echantillon 286)

Dans cet exemple, on a utilisé la poudre M-Cr Al Y des exemples 1 à 4 mélangée à 20% en poids d'alumine de granulométrie inférieure à 25 microns.
Ici on a cherché à obtenir un dépôt final d'épaisseur plus importante que celle des dépôts précédents.

Pour ce faire on a choisi plutôt que d'effectuer un nombre d'empilages supérieur à 3, de réaliser entre le substrat et le dépôt métallocéramique de l'invention une sous-couche en nickel électrolytique. Cette sous-couche est obtenue après décapage acide du substrat par dépôt d'un flash de nickel dans un bain de nickelage de Wood comportant au montage
- NiCl₂, 6H₂0 : 240g/l
- Nickel métal : 59g/l
- HCl : de 80 à 110 ml/l à d : 1,16

Le prénickelage est effectué à température ambiante pendant 6 mn sous une d.d.c. comprise entre 4 et 4,5 A/dm². Le dépôt du flash de nickel est suivi d'un dépôt électrolytique de nickel en bain sulfamate dans les conditions indiquées plus haut pour les opérations de nickelage sulfamate de l'étape (c) de l'invention.

Après ce nickelage électrolytique, on effectue le dépôt métallocéramique selon l'invention dans des conditions identiques à celles des exemples 3 à 5, c'est à dire avec trois empilages, le dernier empilage étant suivi d'un détensionnement sous vide pendant 4h à 600°C.

Les photos des figures 16 et 17 montrent l'aspect du dépôt obtenu.

La sous couche de nickel électrolytique a une épaisseur voisine de 25 microns tandis que l'épaisseur de la couche métallocéramique est comprise entre 80 et 90 microns. Les particules de M-Cr Al Y et l'alumine sont régulièrement réparties et l'interdiffusion du nickel électrolytique et de la couche anti-usure a réalisé un accrochage particulièrement efficace de la couche métallocéramique.

### Septième exemple (échantillon 328)

Comme dans l'exemple précédent, on a réalisé une sous-couche de nickel électrolytique dans les mêmes conditions en augmentant la durée du nickelage afin d'obtenir une sous-couche d'environ 45 microns d'épaisseur.

On a ensuite effectué un dépôt métallo-céramique comprenant 70 % en poids de la même poudre M-Cr Al Y et 30% d'alumine de granulométrie inférieure à 4 microns.

Deux empilages ont été réalisés dans les mêmes conditions que dans l'exemple précédent ; le dépôt anti usure a alors une épaisseur comprise entre 50 et 60 microns. Compte tenu de l'épaisseur de la sous-couche de nickel, on obtient un revêtement d'épaisseur comprise entre 95 et 105 microns.

On constate sur le tableau 1 et la figure 19 que le revêtement métallocéramique comporte toujours environ 50 % de nickel, celui-ci étant réparti de façon un peu moins homogène que dans les dépôts précédents.

### RESULTATS D'ESSAIS

Les qualités d'adhérence et de tenue à l'usure des revêtements selon l'invention ont été testés. Certains de ces essais font l'objet des résultats indiqués ci-après.

Des essais de pliage et de quadrillage ont été effectués sur des éprouvettes de 25X100 mm pour caractériser l'adhérence des dépôts obtenus avec les échantillons 325, 326, 331, 333.
Les résultats des essais de pliage sont résumés dans le tableau 2 ci-après.

Des essais similaires ont été effectués sur les lots 285, 469, 286 et 328. Les resultats sont d'aussi bonne qualité, même pour les lots 286 et 328, à sous-couche nickel, dont l'épaisseur est importante.

Des essais de quadrillage ont été effectués sur dépôts mono-empilage (échantillons 326 et 333) et double empilage (échantillons 325 et 331) sur échantillons rayés à traits croisés.
Sur revêtements à simple empilage (échantillon 326 - photos 20a, 20b, 20c ; échantillon 333 - photos 21a, 21b, 21c), on ne constate aucun décollement du revêtement protecteur, bien que le métal de base du substrat soit atteint ;
Sur les revêtements à double empilage (échantillon 325, photos 22a, 22b, 22c ; échantillon 331,photos 23a, 23b, 23c), les résultats sont encore meilleurs puisque seule la première couche de l'empilage est affectée par le quadrillage.

Ces essais de quatrillage montrent la bonne tenue sur le substrat, des revêtements selon l'invention.

Des essais de frottement alterné à sec en couple homogène sur des éprouvettes brutes de dépôt ont été réalisés en comparaison avec d'autres types de revêtement anti-usure connus.

L'appareillage utilisé est montré à la figure 24 ainsi que les éprouvettes (figures 25a, 15b, 25c).
Les éprouvettes sont constituées de pions 1 possédant un bossage diamétral 2 de forme bombée qui reçoit un dépôt anti-usure selon l'invention selon deux des nuances représentées aux exemples 1 et 2 et correspondant respectivement aux échantillons 325 (Ni Co Cr Al Y Ta + 20% Al₂ O₃) et 331 (Ni Co Cr Al Y Ta + 20 % Cr₃C₂).

Deux éprouvettes identiques 1 sont vissées face à face sur deux bras 3a et 3b articulés sur des axes 4. Le bras 3a est actionné suivant un mouvement angulaire alternatif d'angle alpha au moyen d'un excentrique 5, tandis que le bras 3b est maintenu en appui contre le bras 3a par une lame de ressort 6 exerçant une charge pouvant varier de 1,7 à 70 daN. La partie extrème des bras 3a et 3b comportant les éprouvettes 2 est disposée à l'intérieur d'une enceinte chauffée 7 permettant de conduire les essais de frottement selon une gamme de température allant de 20°C à 600°C. La fréquence du frottement peut être ajustée entre O et 50 Hz et l'amplitude du mouvement peut varier de 0,1 à 2 mm.

Sur la figure 26, on a fait figurer sur la courbe (1) la vitesse d'usure stabilisée "Vu" tandis que le prolongement théorique (à t = O) de la droite à vitesse d'usure stabilisée constitue le volume usé pendant la période de rodage (Va).

La courbe (2) établie à Vu = O est destinée à préciser la pression critique d'usure Pcu qui est le rapport de la charge appliquée à la surface usée de l'éprouvette en cas d'usure bloquée (Vu = O).

Le tableau 3 ci-après est une comparaison des valeurs Ua, Vu et Pcu à 20°C, 250°C, 400°c et 600°C pour des couples homogènes pour les dépôts anti-usure suivants :
- Essais N°1 : Couple homogène de revêtement anti-usure selon l'exemple 1 (échantillon 325) de l'invention.
- Essais N°2 : Couple homogène de revêtement selon l'exemple 2 (échantillon 331) de l'invention.
- Essais N°3 : Couple homogène de revêtement Amdry 996® (nom commercial) (composition pondérale :
   Cobalt : balance,
   Al : 6 à 8 %
   Cr : 23 à 25 %
   Ni : 8,5 à 11 %
   Ta : 4 à 6 %
   Y : O,4 à 0,8 %
   + 20 % en poids d'alumine consolidé à haute température (1150°C) pendant 4 heures, selon l'état de la technique
- Essai N° 4 : Couple homogène de revêtement par dêpôt plasma HS31 (nom commercial) (norme AFNOR KC 25 NW) selon l'état de la technique.
- Essai N° 5 : Couple homogène de revêtement Tribomet 104C (nom commercial): (dépôt électrolytique de cobalt-carbure de chrome selon l'état de la technique.

La figure 27, issue du tableau 3, est une comparaison des volumes usés en rodage en fonction de la température pour les cinq essais mentionnés ci-dessus. Les courbes 1 à 5 reprennent les valeurs des essais N° 1 à 5 précités.

On constate sur le tableau 3 et sur la figure 27, que, à température ambiante, la vitesse d'usure des revêtements selon l'invention est un peu plus élevée que celle des autres revêtements connus. Toutefois ce comportement s'améliore nettement lorsque la température augmente.

En effet, entre 250°C et 600°C, le dépôt selon l'invention contenant 20% d'alumine (lot 325) présente du fait de sa faible usure en rodage et de la pression critique d'usure relativement élevée, une très bonne tenue à l'usure, supérieure ou au moins équivalente aux autres revêtements de comparaison.

Le dépôt selon l'invention comportant du carbure de chrome (lot 331 - courbe N°2) présente des caractéristiques de même qualité à partir de 400°C, température au delà de laquelle la résistance à l'usure devient supérieure à celles de Amdry 996 + Al₂O₃ (courbe N°3) et de Tribomet 104C (courbe 5) et voisine de celle de l'HS 31 plasma (courbe N°4).

La figure 27 montre donc le grand intérêt de la consolidation par nickelage électrolytique basse température dont les résultats sont bien supérieurs à ceux du traitement thermique haute température (1150°/4 h) de la courbe 3.

Des résultats équivalents (non représentés ici) ont été observés pour les dépôts contenant des nitrures ou des borures (échantillons 281 et 285), ainsi que sur les échantillons 286 et 328 comportant une sous-couche de nickel électrolytique.

Ces bons résultats à chaud rendent ce procédé de revêtement anti-usure d'un grand intérêt pour les pièces de forme complexe devant être consolidées à température moyenne.

Tout homme de l'art ayant les connaissances techniques nécessaires comprendra que ces exemples ne sont donnés qu'à titre informatif. Le mariage de deux techniques de dépôt aussi différentes que l'électrophorèse et l'électrogalvanie ouvre un grand choix de possibilités quant à la nature, la forme et la concentration des particules anti-usure ainsi que dans le traitement de consolidation (chromage, cobaltage, alliages, divers).

## Revendications

1. Pièce de moteur en acier ou en superalliage comportant un revêtement de protection anti-usure en frottement alterné à une température moyenne comprise entre 400°C et 800°C caractérisé en ce que ledit revêtement protecteur est constitué d'une structure métallocéramique formée à partir d'un superalliage base cobalt du type KC 25NW de composition pondérale : Co base, Cr 24 à 26 %, Ni 10 à 12 % et W 7 à 9 % ou d'un mélange de poudres métalliques du type M - Cr Al Y où M désigne un métal choisi dans le groupe formé par Ni, Co, Fe ou un mélange de ceux-ci avec adjonction éventuelle de Ta, et de poudres céramiques choisies dans le groupe formé par les oxides, notamment du type Al₂0₃ ou Cr₂0₃, les carbures, notamment du type SiC ou Cr3 C2, les nitrures notamment du type BN ou TiN et les borures notamment du type Ti B2, ladite structure métallocéramique étant obtenue par dépôt électrophorétique et étant consolidée et liée au substrat par nickelage électrolytique et traitement thermique de détensionnement, effectué à une température inférieure à 700°C.

2. Pièce de moteur selon la revendication 1 caractérisée en ce que le pourcentage pondéral de poudre céramique dans le mélange métallocéramique est compris entre 15 % et 50 % et en ce que la granulométrie de chacune des poudres du mélange métallocéramique est inférieure à 60 µm (microns).

3. Pièce de moteur selon la revendication 2 caractérisée en ce que la granulométrie du mélange de poudres métallocéramiques est inférieure à 25 µm (microns).

4. Pièce de moteur selon l'une des revendications 1 à 3 dont la poudre métallique a la composition pondérale suivante :
Cr : 23 à 25%; Ni : 8,5 à 11 %; AI: 6 à 8%; Ta : 4 à 6%;
y :0,4 à 0,8%; Co : reste , ladite poudre métallique mélangée avec 15 à 50 % de poudre céramique étant déposée électrophorétiquement sur le substrat dans les conditions suivantes :
- bain : mélange Isopropanol / Nitrométhane
- électrolyte : Sel métallique ou organo-métallique soluble dans le milieu précédent à moins de 0,1 g/l)
- poudre métallocéramique telle que définie ci-dessus : 40 à 100 g/l
- Champ électrique de 100 à 500 V/cm
- durée inférieure à 60 secondes
ledit dépôt métallocéramique étant consolidé par un dépôt galvanique du type nickelage électrolytique puis par traitement thermique de détensionnement.

5. Pièce de moteur selon l'une quelconque des revendications 1 à 4, caractérisée en ce qu'elle comprend entre le substrat et le revêtement anti-usure une couche de nickel électrolytique obtenue par prénickelage de Wood effectué sous une d.d.c. comprise entre 4 et 5 A/dm² pendant une durée de 5 à 6 min., suivi d'un nickelage en bain sulfamate sous une d.d.c. comprise entre 3 et 5 A/dm² pendant une durée de 20 à 40 min..

6. Procédé de réalisation d'un revêtement de protection anti-usure en frottement alterné à moyenne température sur une pièce de moteur en acier ou en superalliage notamment à base nickel, caractérisé en ce qu'il comporte les étapes suivantes, effectuées dans l'ordre indiqué :
a) Dépôt électrophorétique d'une structure métallocéramique composée d'un mélange de 85 % à 50 % de poudre métallique et de 15 % à 50 % de poudre céramique, mélange dans lequel la poudre métallique est un superalliage base cobalt du type KC25 NW de composition pondérale = Co base, Cr 24 à 26 %, Ni 10 à 12 % et W 7 à 9 % ou du type M - Cr Al Y où M désigne un métal choisi dans le groupe formé par Ni, Co, Fe ou un mélange de ceux-ci avec adjonction éventuelle de Ta et dans lequel la poudre céramique est choisie dans le groupe formé par les oxydes, notamment : Al₂ 0₃ ou Cr₂O₃, les carbones, notamment : SiC ou Cr₃ C₂ lesnitrures, notamment : BN ou TiN ou les borures, notamment Ti B₂ ;
b) prénickelage électrolytique dans un bain d'électrolyse à pH compris entre 6 et 8 ;
c) nickelage électrolytique dans un bain acide de type sulfamate;
d) traitement thermique de détensionnement, effectué à une température inférieure à 700°C.

7. Procédé de réalisation d'un revêtement de protection anti-usure selon la revendication caractérisé en ce que le dépôt électrophorétique effectué à l'étape a) du procédé utilise un mélange de poudre métallocéramique dont la poudre métallique a pour composition pondérale :
Cr : 23 à 25 % ; Ni : 8,5 à 11 % ; Al : 6 à 8 % :
Ta : 4 à 6 % ; Y : 0,4 à 8 % ; Co : reste et dont la poudre céramique est Cr₃C₂, Al₂0₃, BN ou TiB₂,
mélange soumis aux conditions suivantes de mise en oeuvre :
- bain d'Isopropanol et nitrométhane en mélange ;
- électrolyte : Sel métallique ou organométallique à moins de 0,1 g/l soluble dans le bain ;
- poudre métallocéramique : 40 à 100 g/l :
- Champ électrique : de 100 à 500 V/cm ;
- durée inférieure à : 60 secondes ;
- Agitation magnétique.

8. Procédé de réalisation d'un dépôt protecteur selon l'une quelconque des revendications 6 à 7, caractérisé en ce que la durée de l'étape a) est comprise entre 5 et 60 secondes pour obtenir un dépôt électrophorétique d'une épaisseur inférieure à 40 µm (microns).

9. Procédé de réalisation d'un dépôt protecteur selon l'une quelconque des revendications 6 à 8, caractérisé en ce que l'étape b) de prénickelage électrolytique est effectuée dans un bain d'électrolyse constitué de
Ni SO₄ : 70 g/l ;
H₃ B0₃ : 15 g/l ;
NH₄ Cl : 15 g/l ;
Lactate d'ammonium : 10 g/l (8,5 ml/l) ;
ledit bain ayant un pH maintenu à une valeur comprise entre 6,8 et 7 par adjonction de NaOH, et étant utilisé sans agitation sous une densité de courant comprise entre 0,1 et 0,5 A/dm² et à une température comprise entre 25°C et 35°C pendant une durée comprise entre 10 et 30 minutes.

10. Procédé de réalisation d'un dépôt protecteur selon l'une quelconque des revendications 6 à 9, caractérisé en ce que l'étape c) de nickelage est réalisée dans un bain acide à pH voisin de 4 au sulfamate de nickel dans les conditions opératoires suivantes :
- température comprise entre 20° et 50°C ;
- d.d.c comprise entre 0,5 et 1 A/dm² ;
- durée comprise entre 10 et 60 minutes.

11. Procédé de réalisation d'un dépôt protecteur selon l'une quelconque des revendications 5 à 9, caractérisé en ce que l'opération c) de nickelage est séparée en deux opérations de nickelage successives dans le même bain, la première c1) étant conduite avec les paramètres suivants :
- température comprise entre 25°C et 55°C ;
- densité de courant d.d.c : 0,5 A/dm² ;
- durée : 30 minutes ; et la seconde c₂ à :
- température comprise entre 45°C et 55°C ;
- d.d.c : 1 A/dm² ;
- durée 30 minutes à 60 minutes.

12. Procédé de réalisation d'un dépôt protecteur selon l'une quelconque des revendications 6 à 11 caractérisé en ce que l'étape d) de détensionnement du nickel dans le dépôt est effectuée à 600°C pendant 4h sous vide.

13. Procédé de réalisation d'un dépôt protecteur selon l'une quelconque des revendications 6 à 11, caractérisé en ce que, pour obtenir un revêtement d'épaisseur voisine de 100 µm (microns), on répète la succession des étapes a) b) et c) plusieurs fois jusqu'à obtention de l'épaisseur souhaitée et en ce qu'on effectue une étape finale de détensionnement à 600°C pendant 48h sous vide.

14. Procédé de réalisation d'un dépôt protecteur selon l'une quelconque des revendications 6 à 13, caractérisé en ce que, pour obtenir un revêtement d'épaisseur voisine ou dépassant 100 µm (microns), on réalise sur le substrat avant l'étape a) de dépôt métallocéramique électrophorétique une étape préalable de prénickelage pendant 5 à 6 minutes sous une d.d.c. comprise entre 4 et 5 A/dm² suivi d'une étape de nickelage en bain notamment sulfamate sous une d.d.c. comprise entre 3 et 5 A/dm² pendant une durée de 20 à 40 minutes, puis on répète la succession des étapes a), b), et c) plusieurs fois jusqu'à obtention de l'épaisseur souhaitée et en ce qu'on effectue une étape finale de détensionnement à 600°C pendant 4h sous vide.

## Patentansprüche

1. Motorenteil aus Stahl oder einer Superlegierung mit einem verschleißfesten Schutzüberzug gegen eine alternierende reibende Bewegung bei einer mittleren Temperatur zwischen 400°C und 800°C,
**dadurch gekennzeichnet,**
daß der Schutzüberzug von einer metallkeramischen Struktur ist, die ausgehend von einer Superlegierung auf Cobaltbasis vom Typ KC 25 NW mit der gewichtsmäßigen Zusammensetzung: Co-Grundlage, 24 bis 26 % Cr, 10 bis 12 % Ni und 7 bis 9 % W oder einer Mischung von Metallpulvern vom Typ M-CrAlY, worin M ein aus der Gruppe Ni, Co, Fe oder einer Mischung derselben mit einem eventuellen Zusatz von Ta ausgewähltes Metall ist, und Keramikpulvern, ausgewählt aus der Gruppe der Oxide, insbesondere nach Art des Al₂ 0₃ oder Cr₂ 0₃, der Carbide, insbesondere nach Art des BN oder TiN und der Boride, insbesondere nach Art des TiB₂, gebildet wird durch eine elektrophoretische Abscheidung mit nachfolgender Konsolidierung und Bindung an das Substrat durch eine elektrolytische Vernickelung und thermische Behandlung zum Spannugsfreimachen bei einer Temperatur unterhalb von 700°C.

2. Motorenteil gemäß Anspruch 1,
**dadurch gekennzeichnet,**
daß der gewichtsmäßige Anteil des Keramikpulvers in der metallkeramischen Mischung zwischen 15 und 50 % beträgt und die Kornklassierung von einem jeden der Pulver in der metalkeramischen Mischung unterhalb von 60 µm (mikron) liegt.

3. Motorenteil gemäß Anspruch 2,
**dadurch gekennzeichnet,**
daß die Kornklassierung der Mischung der metallkeramischen Pulver unterhalb von 25 µm (mikron) liegt.

4. Motorenteil gemäß einem der Ansprüche 1 bis 3,
wobei das Metallpulver die folgende gewichtsmäßige Zusammensetzung aufweist:
Cr: 23 bis 25 %, Ni: 8,5 bis 11 %, Al: 6 bis 8 %, Ta: 4 bis 6 %, Y: 0,4 bis 0,8 %, Co: Restmenge, und dieses mit 15 bis 50 % des Keramikpulvers vermischte Metallpulver auf das Substrat unter den nachstehenden Bedingungen elektrophoretisch aufgetragen wurde:
Bad: Mischung aus Isopropanol und Nitromethan,
Elektrolyt: metallisches oder metallorganisches Salz, das im Badmilieu zu mindestens 0,1 g/l löslich ist,
Gehalt am hier beschriebenen metallkeranischen Pulver:
40 bis 100 g/l,
Elektrisches Feld: 100 bis 500 V/cm,
Dauer: unterhalb von 60 Sekunden,
sowie der metallkeramische Auftrag durch einen galvanischen Auftrag nach Art einer elektrolytischen Vernickelung konsolidiert und anschließend noch durch thermische Behandlung spannungsfrei gemacht wurde.

5. Motorenteil gemäß einem der Ansprüche 1 bis 4,
**dadurch gekennzeichnet,**
daß zwischen dem Substrat und dem verschleißfesten Überzug noch eine elektrolytische Nickelschicht vorliegt, die erhalten wurde durch eine Wood'sche Vorvernickelung bei einer Stromdichte von 4 bis 5 A/dm² während 5 bis 6 Minuten, gefolgt von einer Vernickelung in einem Sulfamatbad bei einer Stromdichte von 3 bis 5 A/dm² während 20 bis 40 Minuten.

6. Verfahren zur Herstellung eines gegen alternierende reibende Bewegung bei mittleren Temperaturen verschleißfesten Schutzüberzugs auf einem Motorenteil aus Stahl oder einer Superlegierung auf'insbesondere Nickelbasis,
**dadurch gekennzeichnet,**
daß es die folgenden, in der angeführten Art und Weise durchgeführten Stufen umfaßt:
a) eletrophoretisches Auftragen einer metallorganischen Struktur, die zusammengesetzt ist aus einer Mischung von 85 % bis 50 % eines metallischen Pulvers und 15 % bis 50 % eines keramischen Pulvers, woebei das metallische Pulver eine Cobalt-Superlegierung vom Typ KC NW mit folgendem gewichtsmäßigem Aufbau: Co-Basis mit 24 bis 26 % Cr, 10 bis 12 % Ni und 7 bis 9 % W ist oder dem Typ M-Cr Al Y entspricht, worin M ein Metall aus der Gruppe Ni, Co, Fe oder eine Mischung desselben mit einem eventuellen Zusatz von Ta darstellt und wobei das keramische Pulver aus der Gruppe der Oxide, besonders Al₂ 0₃ oder Cr₂ C₃, der Carbide, besonders SiC oder Cr₃ C₂, der Nitride, besonders BN oder TiN oder der Boride, besonders TiB₂ ausgewählt ist,
b) elektrolytische Vorvernickelung in einem Elektrolytbad mit einem pH-Wert zwischen 6 und 8,
c) elektrolytische Vernickelung in einem saurem Bad vom Sulfamattyp,
d) thermische Behandlung bei einer Temperatur unterhalb von 700°C zum Spannugsfreimachen.

7. Verfahren zur Herstellung eines verschleißfesten Schutzüberzugs gemäß Anspruch 6,
**dadurch gekennzeichnet,**
daß bei dem elektrophoretischen Auftragen in der Stufe a) des Verfahrens eine metallkeramische Pulvermischung verwendet wird, in der das Metallpulver die folgende Gewichtszusammensetzung aufweist: Cr: 23 bis 25 %, Ni: 8,5 bis 11 %, Al: 6 bis 8 %, Ta: 4 bis 6 %, Y: 0,4 bis 8 %, Co: Rest, und in der das keramische Pulver Cr₃ C₂, Al₂ 0₃ BN, oder TiB₂ ist, und bei dem die Mischung den folgenden Arbeitsbedingungen unterworfen wird:
Bad: Mischung aus Isopropanol und Nitromethan,
Elektrolyt: Metallsalz oder metallorganisches Salz mit einer Löslichkeit von mindestens 0,1 g/l im Bad,
Anteil an metallkeramischen Pulver: 40 bis 100 g/l,
Elektrisches Feld: 100 bis 500 V/cm,
Dauer: unterhalb 60 Sekunden,
magnetisches Rühren.

8. Verfahren zur Herstellung eines Schutzüberzugs gemäß einem der Ansprüche 6 oder 7,
**dadurch gekennzeichnet,**
daß die Dauer der Stufe a) zwischen 5 und 60 Sekunden unter Gewinnung eines elektrophoretischen Auftrags mit einer Dicke unterhalb von 40 µm beträgt.

9. Verfahren zur Herstellung eines Schutzüberzugs gemäß einem der Ansprüche 6 bis 8,
**dadurch gekennzeichnet,**
daß die elektrolytische Vorvernickelungsstufe gemäß b) in einen elektrolytischen Bad mit der Zusammensetzung:
NiSO₄: 70 g/l, H₃BO₃: 15 g/l, NH₄Cl: 15 g/l,
Ammoniumlaktat: 10 g/l (8,5 ml/l)
erfolgt und das Bad einen durch Zusatz von NaOH zwischen 6,8 und 7 gehaltenen pH-Wert aufweist und nicht gerührt wird, die Stromdichte zwischen 0,1 und 0,5 A/dm² liegt, die Badtemperatur zwischen 25 und 35°C liegt und die Dauer zwischen 10 und 30 Minuten beträgt.

10. Verfahren zur Herstellung eines Schutzüberzugs gemäß einem der Ansprüche 6 bis 9,
**dadurch gekennzeichnet,**
daß die Vernickelungsstufe c) durchgeführt wird in einem sauren Nickelsulfamat Bad mit einem pH-Wert um 4 unter Einhaltung der nachstehenden Arbeitsbedingungen:
Temperatur: zwischen 20 und 50°C,
Stromdichte: zwischen 0,5 und 1 A/dm²,
Dauer: zwischen 10 und 60 Minuten.

11. Verfahren zur Herstellung eines Schutzüberzugs gemäß einem der Ansprüche 6 bis 9,
**dadurch gekennzeichnet,**
daß die Vernickelung gemäß c) in zwei aufeinanderfolgende Arbeitsgänge in demselben Bad aufgeteilt wird, wobei der erste, c1, unter Einhaltung der folgenden Parameter durchgeführt wird:
Temperatur: zwischen 25 und 55°C,
Stromdichte: 0,5 A/dm²,
Dauer: 30 Minuten,
und bei dem zweiten, c2, die Bedingungen sind:
Temperatur: zwischen 45 und 55°C,
Stromdichte: 1 A/dm²m
Dauer: 30 bis 60 Minuten.

12. Verfahren zur Herstellung eines Schutzüberzugs gemäß einem der Ansprüche 6 bis 11,
**dadurch gekennzeichnet,**
daß die gemäß Stufe d) erfolgende Spannungsfreimachung vom Nickel in dem Überzug bei 600°C während 4 Stunden in Vakuum durchgeführt wird.

13. Verfahren zur Herstellung eines Schutzüberzugs gemäß einem der Ansprüche 6 bis 11,
**dadurch gekennzeichnet,**
daß zum Erhalt eines Überzugs mit einer Dicke um 100 µm (mikron) die Stufen a), b) und c) mehrere Male bis zum Vorliegen der gewünschten Dicke wiederholt werden und die Endbehandlung zum Spannungsfreimachen bei 600°C während 48 Stunden in Vakuum vorgenommen wird.

14. Verfahren zur Herstellung eines Schutzüberzugs gemäß einem der Ansprüche 6 bis 13,
**dadurch gekennzeichnet,**
daß zum Erhalt eines Überzugs mit einer Dicke um 100 µm (mikron) auf dem Substrat vor der Stufe a) mit den elektrophoretischen metallkeramischen Auftrag in einer Vorstufe eine Vorvernickelung während 5 bis 6 Minuten bei einer Stromdichte zwischen 4 und 5 A/dm² und danach in einer weiteren Stufe die Vernickelung in vorzugsweise einem Sulfamatbad bei einer Stromdichte zwischen 3 und 5 A/dm² während 20 bis 40 Minuten durchgeführt wird und dann bis zum Erhalt der gewünschten Dicke die Stufen a), b) und c) mehrmals wiederholt werden und die Endbehandlung zum Spannnungsfreimachen bei 600°C während 4 Stunden im Vakuum vorgenommen wird.

## Claims

1. Steel or superalloy engine part comprising an anti-wear protection coating against cyclic friction at a mean temperature lying between 400°C and 800°C, characterised in that the said protective coating consists of a metal-ceramic structure formed from a cobalt-based superalloy of the KC 25NW type, of composition by weight: Co base, Cr 24 to 26%, Ni 10 to 12% and W 7 to 9%, or from a mixture of metal powders of the M - Cr AI Y type, wherein M represents a metal chosen from the group formed by Ni, Co, Fe or a mixture of the latter with the optional addition of Ta, and of ceramic powders chosen from the group formed by the oxides, in particular of the Al₂O₃ or Cr₂O₃ type, the carbides, in particular of the SiC or Cr₃C₂ type, the nitrides, in particular of the BN or TiN type, and borides, in particular of the TiB₂ type, the said metal-ceramic structure being obtained by electrophoretic deposition and being strengthened and bound to the substrate by nickel electroplating and stress-relieving thermal treatment, carried out at a temperature of less than 700°C.

2. Engine part according to Claim 1, characterised in that the per cent by weight of ceramic powder in the metal-ceramic mixture is between 15% and 50% and in that the grain size of each of the powders of the metal-ceramic mixture is less than 60 µm (microns).

3. Engine part according to Claim 2, characterised in that the grain size of the mixture of metal-ceramic powders is less than 25 µm (microns).

4. Engine part according to one of Claims 1 to 3, the metal powder of which has the following composition by weight:
Cr : 23 to 25%; Ni : 8.5 to 11%; AI : 6 to 8%; Ta : 4 to 6%; y : 0.4 to 0.8%; Co : remainder, the said metal powder mixed with 15 to 50% of ceramic powder being deposited by electrophoretic deposition onto the substrate in the following conditions:
- bath: isopropanol/nitromethane mixture
- electrolyte: metallic or organo-metallic salt soluble in the abovementioned medium at less than 0.1 g/l
- metal-ceramic powder such as defined above: 40 to 100 g/l
- electric field of 100 to 500 V/cm
- duration less than 60 seconds;
the said metal-ceramic deposition being strengthened by galvanic deposition of the nickel electroplating type, then by stress-relieving thermal treatment.

5. Engine part according to any one of Claims 1 to 4, characterised in that it comprises between the substrate and the anti-wear coating, a layer of electroplated nickel obtained by Wood nickel pre-plating carried out under a current density of between 4 and 5 A/dm² for a duration of 5 to 6 min, followed by nickel plating in a sulphamate bath under a current density of between 3 and 5 A/dm² for a duration of 20 to 40 min.

6. Process for producing an anti-wear protection coating against cyclic friction at mean temperature on a steel or superalloy engine part, in particular nickelbased, characterised in that it comprises the following stages, carried out in the sequence indicated:
a) electrophoretic deposition of a metal-ceramic structure composed of a mixture of 85% to 50% of metal powder and of 15% to 50% of ceramic powder, mixture in which the metal powder is a cobalt-based superalloy of the KC25 NW type of composition by weight: Co base, Cr 24 to 26%, Ni 10 to 12% and W 7 to 9%, or of the type M - Cr AI Y, wherein M represents a metal chosen from the group formed by Ni, Co, Fe or a mixture of the latter with the optional addition of Ta, and in which the ceramic powder is chosen from the group formed by the oxides, in particular: Al₂O₃ or Cr₂O3, the carbides, in particular: SiC or Cr₃C₂, the nitrides, in particular: BN or TiN or the borides, in particular TiB₂;
b) nickel pre-electroplating in an electrolysis bath having a pH of between 6 and 8;
c) nickel pre-electroplating in an acid bath of the sulphamate type;
d) stress-relieving thermal treatment, carried out at a temperature of less than 700°C.

7. Process for producing an anti-wear protection coating according to the claim, characterised in that the electrophoretic deposition carried out at stage a) of the process uses a mixture of metal-ceramic powder, the metal powder of which has the composition by weight:
Cr : 23 to 25% ; Ni : 8.5 to 11% ; AI : 6 to 8 % :
Ta : 4 to 6% ; Y : 0.4 to 8% ; Co : remainder, the ceramic powder of which is Cr₃C₂, Al₂O₃, BN or TiB₂, mixture subjected to the following implementation conditions:
- bath made up of a mixture of isopropanol and nitromethane;
- electrolyte: metallic or organometailic salt, soluble in the bath at less than 0.1 g/l;
- metal-ceramic powder, 40 to 100 g/l;
- electric field: from 100 to 500 V/cm;
- duration less than : 60 seconds;
- magnetic stirring.

8. Process for producing a protective deposition according to any one of Claims 6 or 7, characterised in that the duration of stage a) is between 5 and 60 seconds in order to obtain an electrophoretic deposition of a thickness of less than 40 µm (microns).

9. Process for producing a protective deposition according to any one of Claims 6 to 8, characterised in that stage b) of nickel pre-electroplating is carried out in an electrolysis bath consisting of
NiSO₄ : 70 g/l;
H₃BO₃ : 15 g/l;
NH₄Cl : 15 g/l;
Ammonium lactate : 10 g/l (8.5 ml/l);
the said bath having a pH kept at a value lying between 6.8 and 7 by addition of NaOH, and being used without stirring under a current density lying between 0.1 and 0.5 A/dm² and at a temperature lying between 25°C and 35°C for a duration lying between 10 and 30 minutes.

10. Process for producing a protective deposition according to any one of Claims 6 to 9, characterised in that stage c) of nickel plating is carried out in an acid bath of nickel sulphamate having a pH close to 4 in the following operating conditions:
- temperature lying between 20° and 50°C;
- current density lying between 0.5 and 1 A/dm²;
- duration lying between 10 and 60 minutes.

11. Process for producing a protective deposition according to any one of Claims 5 to 9, characterised in that the operation c) of nickel plating is separated into two successive nickel-plating operations in the same bath, the first operation c1) being carried out using the following parameters:
- temperature lying between 25°C and 55°C;
- current density: 0.5A/dm²;
- duration: 30 minutes;
- and the second operation C₂ at a:
- temperature lying between 45°C and 55°C;
- current density: 1 A/dm²;
- duration 30 minutes to 60 minutes.

12. Process for producing a protective deposition according to any one of Claims 6 to 11, characterised in that stage d) of nickel stress-relieving in the deposition is carried out at 600°C for 4 hours under vacuum.

13. Process for producing a protective deposition according to any one of the Claims 6 to 11, characterised in that, in order to obtain a coating of a thickness close to 100 µm (microns), the sequence of stages a) b) and c) is repeated several times until the thickness required is obtained and in that a final stress-relieving stage is carried out at 600°C for 48 hours under vacuum.

14. Process for producing a protective deposition according to any one of Claims 6 to 13, characterised in that, in order to obtain a coating of a thickness close to or exceeding 100 µm (microns), a preliminary stage of nickel pre-plating for 5 to 6 minutes under a current density of between 4 and 5 A/dm², followed by a nickel-plating stage in a bath, in particular a sulphamate bath under a current density lying between 3 and 5 A/dm² for a duration of 20 to 40 minutes, is carried out on the substrate before stage a) of metal-ceramic electrophoretic deposition, and then the sequence of stages a), b), and c) is repeated several times until the desired thickness is obtained, and in that a final stress-relieving stage is carried out at 600° for 4 hours under vacuum.
